# EUROPÄISCHE PATENTSCHRIFT

(11) **EP 2 141 251 B1**
(45) Veröffentlichungstag und Bekanntmachung des Hinweises auf die Patenterteilung: **28.12.2016**
(21) Anmeldenummer: 09162774.5
(22) Anmeldetag: 16.06.2009
(51) Int. Cl.: C21D 6/00, C21D 6/02, C22C 38/00, C22C 38/02, C22C 38/46, C22C 38/58

(54) **Auf Eisen, Mangan und Silizium basierende Formgedächtnislegierungen**
Shape memory alloys based on iron, manganese and silicon
Alliages à mémoire de forme à base de fer, de manganèse et de silicium

(30) Priorität: 25.06.2008 CH 9682008
(43) Veröffentlichungstag der Anmeldung: 06.01.2010
(73) Patentinhaber: EMPA Dübendorf, 8600 Dübendorf (CH)
(72) Erfinder: Zhizhong, Dong, Nankai District Tianjin 300072 (CN); Klotz, Ulrich, 73527 Schwäbisch-Gmünd (DE); Bergamini, Andrea, 8498 Gibswil-Ried (CH)
(74) Vertreter: Schneider Feldmann AG Patent- und Markenanwälte

(56) Entgegenhaltungen:
- WO-A1-97/03215
- CN-A- 1 563 466
- JP-A- 2004 115 864
- WPI WORLD PATENT INFORMATION DERWENT, Bd. 1994, Nr. 35, 19. Oktober 1994 (1994-10-19), XP002168654 & RU 2 009 256 C1 (VINTAJKIN EVGENIJ Z [RU]; GULYAEV ALEKSANDR A [RU]; SVISTUNOVA ELENA L) 15. März 1994 (1994-03-15)
- H. KUBO ET AL: "Characterization of Fe-Mn-Si-Cr shape memory alloys containing VN precipitates" MATERIALS SCIENCE AND ENGINEERING A, Bd. 378, Nr. 1-2, 25. Juli 2004 (2004-07-25), Seiten 343-348, XP002551335
- JIAN L ET AL: "SHAPE MEMORY EFFECT AND RELATED PHENOMENA IN A MICROALLOYED FE-MN-SI ALLOY" MATERIALS CHARACTERIZATION, ELSEVIER, NEW YORK, NY, US, Bd. 32, Nr. 3, 1. Januar 1994 (1994-01-01) , Seiten 215-227, XP000989417 ISSN: 1044-5803
- K.MOSER ET AL: "Feasibility of concrete prestressed by shape memory alloy short fibers" MATERIALS AND STRUCTURES, Bd. 38, Nr. 279, 1. Juni 2005 (2005-06-01) , Seiten 593-600, XP002551336

## Beschreibung

### Technisches Gebiet

Die vorliegende Erfindung beschreibt eine Formgedächtnislegierung, umfassend eine Basislegierung aus Mangan, Silizium, Chrom und Nickel und einem Restmassenanteil von mindestens 50 Gewichtsprozent Eisen, wobei die Formgedächtnislegierung 17 bis 20 Gewichtsprozent Mangan, 4 bis 6 Gewichtsprozent, Silizium, 8 bis 10 Gewichtsprozent Chrom, 4 bis 7 Gewichtsprozent Nickel, 0.2 bis 1.0 Gewichtsprozent Vanadium, 0.2 bis 1.0 Gewichtsprozent Kohlenstoff und/oder 0.2 bis 1.0 Gewichtsprozent Stickstoff enthält.

### Stand der Technik

In der Vergangenheit wurden meist auf Titan und Nickel basierende Formgedächtnislegierungen technologisch und kommerziell eingesetzt. Die auf Titan und Nickel basierenden Formgedächtnislegierungen haben betreffend Übergangstemperaturen und Formgedächtniseffekt interessante Eigenschaften, wobei aber Kosten in der Grössenordnung von hundert US-Dollar pro Kilogramm eine Weiterverbreitung der Anwendungsgebiete begrenzen.

Heute sind ausserdem auf Eisen, Mangan und Silizium basierende Formgedächtnislegierungen mit zufriedenstellenden Formgedächtniseffekten interessant und werden in der Industrie zunehmend eingesetzt.

Die Erinnerungsfähigkeit von Formgedächtnislegierungen ist die Folge der typischen diffusionslosen Phasenumwandlungen in einem bekannten Temperatur- oder Spannungsbereich.

Auf Eisen basierende Formgedächtnislegierung zeigen einen Phasenübergang zur Martensitphase, wenn die Formgedächtnislegierung von der Austenitphase deformiert wird und mechanisch belastet wird. Dieser Phasenübergang ist reversibel. Der Phasenübergang von der Martensitphase in die Austenitphase kann durch Erwärmung der Formgedächtnislegierung erreicht werden.

Mit den bekannten Zusammensetzungen von Formgedächtnislegierung konnten nur beinahe zufriedenstellende Formgedächtniseffekte erreicht werden, wenn ein sogenanntes "thermomechanisches Training" nach der Herstellung der Formgedächtnislegierung durchgeführt wurde. Das thermomechanische Training wirkt günstig auf die Dicke und die Breite der Martensitplatten, welche die Martensitphase bilden und den Formgedächtniseffekt bestimmen. Da aber eine Mehrzahl von Zyklen von Deformationen des Gefüges der Martensitphase bei Raumtemperatur und die Wiederumwandlung in die Austenitphase nötig sind, welche Zeit und Energie kosten, haben sich die damaligen Formgedächtnislegierungen nicht in der industriellen Anwendung durchsetzen können.

In der EP1123983 werden auf Fe-Mn-Si basierende Formgedächtnislegierungen offenbart, welche ohne thermomechanisches Training akzeptable Formgedächtniseffekte aufweisen. Durch geeignete Beimischung von Massenanteilen von Chrom und Nickel zur Steigerung der Korrosionsbeständigkeit, konnten verbesserte Formgedächtniseffekte durch die Anreicherung mit Niob und Kohlenstoff und letztlich die Bildung von ausgefällten Niobcarbidpartikeln während des Herstellungsprozesses erreicht werden. Die resultierenden Grössen der möglichen Formgedächtniseffekte reichen aber für viele gewünschte Anwendungen noch nicht aus.

Gemäss "Characterization of Fe-Mn-Si-Cr shape memory alloys containing VN precipitates" von Kubo et al aus "Material Science and Engineering A378 (2004) 343-348" konnten die mechanischen Eigenschaften, vor allem die Rückführungsdehnung (recovery strain) der auf Eisen, Mangan, Silizium und Chrom basierenden Formgedächtnislegierungen markant gesteigert werden. Der Basislegierung wurden Massenanteile von Vanadium und Stickstoff zugegeben. Durch Wärmealterung fallen Vanadiumnitridpartikel aus, welche günstige Auswirkungen auf die mechanischen Eigenschaften haben. Es werden keine Aussagen über die genauen Mischungsverhältnisse der Elemente, den Bereich der erreichbaren Austenitstarttemperaturen und Martensitstarttemperaturen, welche im weiteren Übergangstemperaturen genannt werden und den Austenitübergangstemperaturbereich A_{S}-A_{F} gemacht, wodurch die kommerzielle Anwendbarkeit und die Erschliessung neuer Anwendungsgebiete nicht eingeschätzt werden kann.
Bekannte auf Eisen basierende Formgedächtnislegierungen weisen Austenitstarttemperaturen A_{S} von bestenfalls 80°C bis 90°C und Austenitfinaltemperaturen A_{F} von mindestens 160°C bis 170°C auf. Daraus resultiert ein etwa 80°C breiter Austenitübergangstemperaturbereich A_{S}-A_{F}.

Aus der WO9703215 sind Formgedächtnislegierungen bekannt, welche neben Eisen und Mangan unter anderem auch Silizium, Chrom, Nickel, Vanadium und im Wesentlichen einen Anteil Stickstoff aufweisen. In der JP2004115864 wird eine weitere Formgedächtnislegierung mit gesteigertem Formgedächtniseffekt beschrieben, welche auf Eisen-Mangan und Silizium basiert und unter anderem Vanadiumnitride und/oder Vanadiumcarbide umfasst.

### Darstellung der Erfindung

Die vorliegende Erfindung hat sich zur Aufgabe gestellt auf Eisen basierende Formgedächtnislegierungen mit einem ausreichend hohen Formgedächtniseffekt zu schaffen, welche aufgrund ihrer Phasenübergangseigenschaften Einsatz in bislang nicht erreichbaren Temperaturbereichen finden, wobei auf ein thermomechanisches Training im Anschluss an die Herstellung zur Erleichterung und Kostenreduzierung des Herstellungsverfahrens verzichtet werden kann.

Eine weitere Aufgabe der erfindungsgemässen Formgedächtnislegierungen ist es, Formgedächtnislegierungen zu schaffen dessen Austenitstarttemperatur und Austenitfinaltemperatur deutlich unter den entsprechenden Temperaturen von bekannten auf Eisen und Mangan basierenden Formgedächtnislegierungen gemäss dem Stand der Technik liegen.

Ausserdem ist eine weitere Aufgabe Formgedächtnislegierungen zu schaffen, welche jeweils Austenitübergangstemperaturbereiche A_{S}-A_{F} aufweisen, die deutlich unterhalb der bisherigen auf Eisen basierenden Formgedächtnislegierungen liegen, wodurch Einsatzgebiete beispielsweise im Bauingenieurwesen erweitert oder neu erschlossen werden können.

Neben der Schaffung einer Formgedächtnislegierung mit den oben erwähnten Eigenschaften werden in weiteren unabhängigen Ansprüchen Verwendungen und ein Herstellungsverfahren beansprucht, mit welchem diese neuartige Formgedächtnislegierung kostengünstig und einfach herstellbar sind.

### Kurze Beschreibung der Zeichnungen

Einige Ausführungsbeispiel von erfindungsgemässen Formgedächtnislegierungen werden nachstehend im Zusammenhang mit den anliegenden Figuren beschrieben.
- Figur 1: zeigt schematisch eine Temperaturkurve in Form einer Hysteresekurve, wobei der Anteil der Martensitphase ξ auf der Ordinate und die Temperatur auf der Abzisse dargestellt ist.
- Figur 2: zeigt Formrückführungsquotienten für drei erfindungsgemässe Formgedächtnislegierungen (sma1, sma2 und sma3), welche bei unterschiedlichen Wärmealterungstemperaturen gealtert wurden.
- Figur 3: zeigt Formrückführungsquotienten für Proben der Formgedächtnislegierungen gemäss Figur 2, wobei die Verformung der Proben bei unterschiedlichen Temperaturen unterhalb von Raumtemperatur stattfanden.
- Figur 4: zeigt Messergebnisse von Formrückführspannungen, welche gegen die Temperatur aufgetragen sind, wobei eine Formgedächtnislegierung gemäss Stand der Technik mit der erfindungsgemässen Formgedächtnislegierung sma3 vergleichbar dargestellt sind.
- Figur 5: zeigt Messkurven des elektrischen Widerstands gegen die absolute Temperatur für die Beispiellegierungen sma1, sma2 und sma3.

### Beschreibung

Formgedächtnislegierungen weisen Austenitphasen und Martensitphasen mit identischer chemischer Zusammensetzung, aber unterschiedlichen Kristallstrukturen auf, deren Auftreten von der augenblicklichen Temperatur der Formgedächtnislegierung abhängen. Während eine Deformation der Formgedächtnislegierung bei tiefen Temperaturen, insbesondere Raumtemperatur und darunter stattfindet, kann eine Formrückkehr durch das Aufheizen der Formgedächtnislegierung auf Hochtemperaturen stattfinden. Eine etwa ideale Hystereskurve des Anteils der Martensitphase und der Austenitphase in Abhängigkeit von der Temperatur ist in Figur 1 dargestellt.

Die Austenitphase oder der Austenit, meist mit dem Formelzeichen γ bezeichnet, besitzt eine kubisch-flächenzentrierte Gitterstruktur, welche bei hohen Temperaturen auftritt und deswegen auch Hochtemperaturphase genannt wird. Ab einer Austenitstarttemperatur A_{S} bis zu einer Austenitfinaltemperatur A_{F} erhöht sich der Anteil des Austenit. Die Austenitphase weist eine geringe Härte auf und es sind einige Elemente wie Nickel (Ni), Kobalt (Co) und Mangan (Mn) bekannt, welche die Bildung von Austenit unterstützen, sogenannte Austenitbildner. Der Bereich zwischen A_{S}-A_{F} wird in dieser Anmeldung Austenitübergangstemperaturbereich genannt und dieser liegt für die erfindungsgemässen Formgedächtnislegierungen unterhalb der bisher bekannten auf Eisen basierenden Formgedächtnislegierungen. Auch die Breite des Austenitübergangstemperaturbereiches A_{S}-A_{F} ist deutlich schmaler, als von Formgedächtnislegierungen des Stands der Technik bekannt.

Die Martensitphase oder der Martensit, hier mit dem Formelzeichen ε bezeichnet, bildet im allgemeinen eine hexagonal dichteste Kugelpackung, tritt bei tiefen Temperaturen auf und bildet eine metastabile Tieftemperaturphase. Der Martensit liegt ab einer Martensitstarttemperatur M_{S} bis zu einer Martensitfinaltemperatur M_{F} vor.

Die Austenitstarttemperatur und die Martensitstarttemperatur werden im Allgemeinen und hier auch als Übergangstemperaturen bezeichnet und stellen eine für viele Anwendungsgebiete entscheidende und kennzeichnende physikalische Eigenschaft dar.

Die vorliegenden erfindungsgemässen auf Eisen basierenden Formgedächtnislegierungen weisen neben den Elementen einer Basislegierung bestehend aus (Massenanteile in Gewichtsprozent):
- 17% bis 20%: Mangan
- 4% bis 6%: Silizium
- 8% bis 10%: Chrom
- 4% bis 7%: Nickel
und einen hohen Massenanteil Eisen,
einen zusätzliche Partikelanteil in Gewichtsprozent bestehend aus:
- 0.2% bis 1.0%: Kohlenstoff und/oder Stickstoff
- 0.2% bis 1.0%: Vanadium
auf.

Üblicherweise besteht die Formgedächtnislegierung zu 50 Gewichtsprozent und mehr aus Eisen.

Der Zusatz von Vanadium, Stickstoff und/oder Kohlenstoff bildet ein Präzipitat oder einen Niederschlag aus Vanadiumnitrid und/oder Vanadiumcarbid, wobei stabile Ausscheidungen aus Vanadiumnitrid und/oder Vanadiumcarbid, welche in Partikeln und Nanopartikeln nach der Herstellung in der Formgedächtnislegierung verteilt verbleiben. Vanadiumnitrid und/oder Vanadiumcarbid Nanopartikel führen dazu, dass die erfindungsgemässen Formgedächtnislegierungen gewünschte zufriedenstellende Formgedächtniseigenschaften aufweisen, ohne dass ein thermomechanisches Training durchgeführt werden muss. Die Grösse der auftretenden Nanopartikel liegt im Bereich von Nanometern (10⁻⁹ m) und diese die Ausscheidungen, ein Präzipiat oder einen Niederschlag bildenden Nanopartikel liegen fein verteilt in der Formgedächtnislegierung vor.

Messungen an den erfindungsgemässen Formgedächtnislegierungen haben gezeigt, dass die, wie in Figur 1 gezeigt direkt benachbarten Werte von A_{S} und M_{S} bis etwa 50°C unterhalb der entsprechenden Werte von bekannten auf Eisen basierenden Formgedächtnislegierungen gemäss des Stands der Technik liegen.

### Beispiele

Im Folgenden werden beispielhaft drei bevorzugte Ausführungsformen der erfindungsgemässe Formgedächtnislegierungen, umfassend jeweils eine Basislegierung bestehend aus Mangan, Silizium, Chrom und Nickel und einem Massenanteil Eisen, beschrieben. Dabei weist das Beispiel sma1 neben der Basislegierung einen Massenanteil Vanadiumcarbid auf, während das Beispiel sma2 einen Massenanteil Vanadiumcarbid und Vanadiumnitrid Partikel und die Formgedächtnislegierung gemäss Beispiel sma3 neben der Basislegierung einen Massenanteil Vanadiumnitrid aufweist.

Figur 2 zeigt gemessene unterschiedliche Formrückführungen in Prozent in Abhängigkeit der angewandten Wärmealterungstemperatur während einer jeweils zwei Stunden dauernden Wärmealterung der oben erwähnten Beispiellegierungen sma1, sma2 und sma3. Es wurden Wärmealterungstemperaturen im Bereich von 650°C bis 900°C verwendet, wobei die Menge von Vanadiumcarbid- und/oder Vanadiumnitridpartikeln, welche bei einer Wärmealterung zwischen 750°C und 850°C ausgeschieden werden zu besonders vorteilhaften Ergebnissen führen. Bei einer Wärmealterungstemperatur von 850°C resultieren Formgedächtnislegierungen mit Quotienten der Formrückführung von mehr als 50%. Durch die Beimischung von Kohlenstoff fallen Vanadiumcarbidpartikel aus, woraus ein Formrückführungsquotient von über 70% resultiert. Durch Beimischung von Kohlenstoff und Stickstoff von 0.2% bis 1.0% Gewichtsprozent der Formgedächtnislegierung fallen Partikel Vanadiumcarbid und -nitrid aus, welche zu einem Formrückführungsquotienten von etwa 65% führen. Alle Proben der verschiedenen Formgedächtnislegierungen wurden bei Raumtemperatur um 4% verformt, woran anschliessend die Formrückführungsquotienten in einzelnen Messreihen ermittelt wurden.

Versuchsreihen haben gezeigt, dass der Formrückführungsquotient der verschiedenen Formgedächtnislegierungen sma1, sma2 und sma3 gesteigert und ein beinahe perfekter Formgedächtniseffekt erreichbar wird, wenn die Deformation der Proben um 4% bei Temperaturen deutlich unterhalb der Raumtemperatur stattfinden. Es konnte ein vorteilhafter Temperaturbereich von kleiner gleich -25°C (≤ 248K) in Versuchsreihen ausgewertet werden, in welchem ein gesteigerter Formgedächtniseffekt erreicht wird. Wie in Figur 3 dargestellt, zeigten alle Proben Formrückführungsquotienten grösser als 90%, wenn die Deformation vor der Formrückführung bei Temperaturen von kleiner als -45°C stattfand. Auch hier zeigte die Probe sma1, umfassend eine Ausscheidung, oder Präzipitat aus ausschliesslich Vanadiumcarbidpartikeln, die höchsten Formrückführungsquotienten von grösser als 97%.

Die mit den erfindungsgemässen Formgedächtnislegierungen erreichbaren Formrückführungsspannungen (Shape recovery stress) sind in Figur 4 auf der Ordinate gegen die Temperatur auf der Abszisse aufgetragen. Dabei stellen die quadratisch geformten Messwerte Formrückführspannungen einer Probe einer bekannten Niobcarbid umfassenden Fe-15Mn-9Si-9Cr-5Ni-1.5Nb-0.6C Formgedächtnislegierung gemäss Stand der Technik zum Vergleich dar. Aus der typischen hystereseartigen Kurve ist erkennbar, dass die Austenitfinaltemperatur A_{F} der erfindungsgemässen Probe unterhalb der Probe gemäss Stand der Technik liegt. Die Messwerte zeigen, dass die Breite des Austenitübergangstemperaturbereiches A_{S}-A_{F} der neuen erfindungsgemässen Formgedächtnislegierung deutlich schmaler ist, als beim Stand der Technik.

Experimentell wurden für die Beispiellegierung sma1 eine Martensitfinaltemperatur von -120°C, eine Martensitstarttemperatur von -50°C, eine Austenitstarttemperatur von 70°C und eine Austenitfinaltemperatur von 110°C gemessen. Daraus ergibt sich ein Austenitübergangstemperaturbereich A_{S}-A_{F} von etwa 40°C, was in etwa halb so breit ist, wie der von auf Eisen basierenden Formgedächtnislegierungen des Stands der Technik.

Die erreichbaren Formrückführungsspannungen der erfindungsgemässen Formgedächtnislegierungen sind deutlich höher, als die entsprechenden Vergleichwerte von bekannten Formgedächtnislegierungen gemäss Stand der Technik.

Um die Übergangstemperaturen der Beispiellegierungen sma1, sma2 und sma3 experimentell zu bestimmen, wurde der elektrische Widerstand der Formgedächtnislegierungen in Abhängigkeit von der Temperatur in Messreihen bestimmt. Die resultierenden Hysteresekurven sind in Figur 5 dargestellt. Für das Beispiel sma1 sind eine Martensitfinaltemperatur M_{F} von etwa -120°C (etwa 150 K) und eine Martensitstarttemperatur M_{S} von etwa -50°C (etwa 220 K) ablesbar. Die Austenitstarttemperatur A_{S} liegt bei etwa +70°C (etwa 340 K) und die Austenitfinaltemperatur A_{F} bei etwa +110°C (etwa 380 K).

### Herstellungsverfahren

Auf die Herstellung der auf Eisen und Mangan basierenden Formgedächtnislegierung durch die Schmelze der Basismetalle in einem Wärmebehandlungsofen wird hier nicht näher eingegangen, da dies dem Fachmann bekannt ist, bzw. aus dem Stand der Technik entnehmbar ist.

Zur Herstellung der erfindungsgemässen Formgedächtnislegierungen wird ein kombiniertes Verfahren aus einem Lösungsglühen (solution treatment) und einer Wärmealterung (aging), welche auch Altern genannt wird, auf eine feste Formgedächtnislegierung, umfassend oben erwähnte Elemente in oben erwähnter Konzentration durchgeführt. Die Wärmebehandlungen Lösungsglühen und Wärmealterung werden in einer bevorzugten Ausführungsform des erfindungsgemässen Verfahrens in ein und demselben Wärmebehandlungsofen durchgeführt. Dabei wird die Wärmealterung direkt im Anschluss an das Lösungsglühen durchgeführt. Die einzelnen festen Bestandteile der erfindungsgemässen Formgedächtnislegierung werden vor dem Lösungsglühen und der Wärmealterung zu einer festen Formgedächtnislegierung gemäss Stand der Technik verschmolzen.

Durch das Lösungsglühen werden präzipitierte Vanadiumcarbid und/oder Vanadiumnitrid Partikel homogen in einer Matrix der festen Formgedächtnislegierung verteilt gelöst.

Versuche haben gezeigt, dass ein optimaler Herstellungsvorgang ein Lösungsglühen bei 1050°C bis 1150°C über einen Zeitraum von fünf bis zehn Stunden und ein direkt anschliessendes Altern bei 750°C bis 900°C für einen Zeitraum von ein bis zwei Stunden, zu Formgedächtnislegierungen mit ausreichend guter Formrückführung und damit gutem Formgedächtniseffekt führen.

Insbesondere führt ein Altern der Formgedächtnislegierung nach dem Lösungsglühen bei mindestens annähernd 850°C zu vorteilhaften Ergebnissen.

Durch das Altern werden, je nach Wahl der zugeführten Legierungselemente des Partikelanteils, Vanadiumcarbid und/oder Vanadiumnitrid Partikel ausgeschieden und bilden fein verteilte Ausscheidungen im Gefüge der Formgedächtnislegierung.

Die durch die oben beschriebene Behandlung ausfallenden Vanadiumcarbidausscheidungen und/oder Vanadiumnitridausscheidungen führen zu einer Änderung der physikalischen Eigenschaften der Formgedächtnislegierung, wodurch bei gleichbleibender chemischer Zusammensetzung die Formgedächtniseigenschaften optimiert werden.

Es ist zu erwähnen, dass keine Vordeformation zwischen dem Lösungsglühen und der Wärmealterung notwendig ist und kein anschliessendes aufwendiges Training, umfassend eine Vielzahl von thermomechanischen Behandlungszyklen durchzuführen ist.

Die beschriebene erfindungsgemässe Formgedächtnislegierung und in den oben genannten Grenzen variierte Mischungsverhältnisse finden Einsatz im Bauingenieurwesen, im Maschinen- und Fahrzeugbau, in der Luft- und Raumfahrtindustrie, sowie in Implantaten und Instrumenten der Medizintechnik.

Die kostengünstige Herstellung der auf Eisen basierenden erfindungsgemässen Formgedächtnislegierungen erweitert die Einsatzgebiete beispielsweise auf Betonstrukturen im Bauwesen. Die Materialkosten für die erfindungsgemässen Formgedächtnislegierungen liegen im Bereich von bekannten rostfreien Edelstählen.

Neben erreichbaren tiefen Austenitstarttemperaturen A_{S} von etwa 70°C weisen die erfindungsgemässen Formgedächtnislegierungen schmale Austenitübergangstemperaturbereiche A_{S}-A_{F} von etwa 40°C Breite auf. Aufgrund der erreichbaren Formgedächtniseigenschaften sind die erfindungsgemässen Formgedächtnislegierungen in Betonstrukturen im Bauingenieurwesen einsetzbar.

Aufgrund der im Vergleich zum Stand der Technik niedrigeren Austenitstarttemperatur und der Austenitfinaltemperatur, werden vor allem im Bauingenieurwesen neue Anwendungen wie z.B. vorgespannte Umschnürung von Stützen, innerlich vorgespannte zementgebundene Werkstücke oder die Schaffung verbesserter Verankerungselemente beispielsweise Dübel aus den neuartigen Formgedächtnislegierungen möglich. Aufgrund der gemäss dem Stand der Technik nötigen stärkeren Erwärmungen der bekannten Formgedächtnislegierungen, ist der Einsatz bisher schwierig bis teilweise unmöglich gewesen.

### Bezugszeichenliste

- ε: Martensitphase
- A_{F}: Austenitfinaltemperatur
- A_{S}: Austenitstarttemperatur
- A_{S}-A_{F}: Austenitübergangstemperaturbereiches
- M_{F}: Martensitfinaltemperatur
- M_{S}: Martensitstarttemperatur
- sma1: Basislegierung + Vanadiumcarbid
- sma2: Basislegierung + Vanadiumcarbid und Vanadiumnitrid
- sma3: Basislegierung + Vanadiumnitrid

## Patentansprüche

1. Formgedächtnislegierung, umfassend eine Basislegierung aus Mangan, Silizium, Chrom und Nickel und einem Restmassenanteil von mindestens 50 Gewichtsprozent Eisen, wobei die Formgedächtnislegierung
17 bis 20 Gewichtsprozent Mangan
4 bis 6 Gewichtsprozent Silizium
8 bis 10 Gewichtsprozent Chrom
4 bis 7 Gewichtsprozent Nickel
0.2 bis 1.0 Gewichtsprozent Vanadium
0.2 bis 1.0 Gewichtsprozent Kohlenstoff und/oder 0.2 bis 1.0
Gewichtsprozent Stickstoff
enthält,
**dadurch gekennzeichnet, dass**
die Formgedächtnislegierung ausgefällte Vanadiumcarbidausscheidungen und/oder Vanadiumnitridausscheidungen beinhaltet, welche in Form eines Niederschlags gebildet aus Nanopartikeln mit Grössen im Nanometerbereich fein verteilt in der Formgedächtnislegierung vorliegen.

2. Verwendung einer Formgedächtnislegierung gemäss Anspruch 1 im Bauingenieurwesen, insbesondere zur Umschnürung von Stützen, zum Einsatz in innerlich vorgespannten zementgebundenen Werkstücken oder zur Schaffung verbesserter Verankerungselemente, **dadurch gekennzeichnet, dass** die Formgedächtnislegierung einen Austenitübergangstemperaturbereich A_{S}-A_{F} mit einer Breite kleiner als 80°C, insbesondere mindestens annähernd gleich 40°C aufweist.

3. Verwendung einer Formgedächtnislegierung im Bauingenieurwesen nach Anspruch 2, **dadurch gekennzeichnet, dass** die Formgedächtnislegierung eine Austenitstarttemperatur (A_{S}) kleiner als 80°C, insbesondere mindestens annähernd gleich 70°C aufweist.

4. Verwendung einer Formgedächtnislegierung im Bauingenieurwesen nach Anspruch 2, **dadurch gekennzeichnet, dass** die Formgedächtnislegierung eine Austenitfinaltemperatur (A_{F}) kleiner als 150°C, insbesondere mindestens annähernd gleich 110°C aufweist.

5. Verwendung einer Formgedächtnislegierung im Bauingenieurwesen nach Anspruch 2, **dadurch gekennzeichnet, dass** eine Deformation der Formgedächtnislegierung vor der Formrückführung bei Temperaturen kleiner gleich -25°C stattfindet.

6. Verwendung einer Formgedächtnislegierung im Bauingenieurwesen nach Anspruch 2, **dadurch gekennzeichnet, dass** eine Deformation der Formgedächtnislegierung vor der Formrückführung bei Temperaturen kleiner als -45°C stattfindet, wodurch Formrückführungsquotienten grösser als 90% erreichbar sind.

7. Verfahren zur Herstellung einer Formgedächtnislegierung nach Anspruch 1, **dadurch gekennzeichnet, dass** in einem Wärmebehandlungsofen
eine Basislegierung aus Mangan, Silizium, Chrom, Nickel und einem Massenanteil Eisen eingeschmolzen wird, wonach eine anschliessende Zugabe eines Massenanteils Vanadium erfolg, woraufhin
eine gezielte Zugabe eines Massenanteils Kohlenstoff erfolgt und diese feste Formgedächtnislegierung durch ein Lösungsglühen in einem Temperaturbereich von etwa 1050°C bis 1150°C in einem Zeitraum von fünf bis zehn Stunden behandelt wird, woran, direkt an das Lösungsglühen eine Wärmealterung für etwa ein bis zwei Stunden in einem Temperaturbereich von 650°C bis 900°C angeschlossen wird, wodurch Ausscheidungen aus Vanadiumcarbid in der Formgedächtnislegierung entsteht.

8. Verfahren nach Anspruch 7, **dadurch gekennzeichnet, dass** vor der Wärmealterung zusätzlich ein Massenanteil Stickstoff gezielt in den Schmelzofen eingelassen wird, wodurch Ausscheidungen, welche Vanadiumnitridpartikel umfassen, ausfallen.

9. Verfahren nach Anspruch 7, **dadurch gekennzeichnet, dass** eine Wärmealterung bei einer Wärmealterungstemperatur von 850°C in einem Zeitraum von insgesamt zwei Stunden angewendet wird.

10. Verfahren nach Anspruch 7, **dadurch gekennzeichnet, dass** das Lösungsglühen und die anschliessende Wärmealterung in ein und demselben Wärmebehandlungsofen kombiniert und direkt aneinander anschliessend durchführbar sind.

## Claims

1. A shape-memory alloy, comprising
a base alloy formed from manganese, silicon, chromium and nickel and a remaining mass fraction of at least 50 % by weight iron, wherein
the shape-memory alloy contains
17 to 20 % by weight manganese
4 to 6 % by weight silicon
8 to 10 % by weight chromium
4 to 7 % by weight nickel
0.2 to 1.0 % by weight vanadium
0.2 to 1.0 % by weight carbon and/or 0.2 to 1.0 % by weight nitrogen,
**characterised in that**
the shape-memory alloy contains precipitated vanadium carbide sediments and/or vanadium nitride sediments, which are present in the form of a precipitate formed from nanoparticles dimensioned within the nanometre range, finely distributed in the shape-memory alloy.

2. Use of a shape-memory alloy according to claim 1 in structural engineering, in particular for encasing supports, for use in internally prestressed cement-bound workpieces or for creating improved anchoring elements, **characterised in that** the shape-memory alloy has an austenite transformation temperature range Aₛ-A_{F} spanning less than 80°C, in particular at least approximately equal to 40°C.

3. The use of a shape-memory alloy in structural engineering according to claim 2, **characterised in that** the shape-memory alloy has an austenite start temperature (Aₛ) of less than 80°C, in particular at least approximately equal to 70°C.

4. The use of a shape-memory alloy in structural engineering according to claim 2, **characterised in that** the shape-memory alloy has an austenite final temperature (A_{F}) of less than 150°C, in particular at least approximately equal to 110°C.

5. The use of a shape-memory alloy in structural engineering according to claim 2, **characterised in that** a deformation of the shape-memory alloy takes place prior to the shape return at temperatures lower than or equal to -25°C.

6. The use of a shape-memory alloy in structural engineering according to claim 2, **characterised in that** a deformation of the shape-memory alloy takes place prior to the shape return at temperature lower than -45°C, whereby shape return quotients greater than 90% can be achieved.

7. A method for producing a shape-memory alloy according to claim 1, **characterised in that**
a base alloy formed from manganese, silicon, chromium, nickel and a mass fraction of iron is melted in a heat treatment furnace, after which a mass fraction of vanadium is subsequently added, whereupon a purposeful addition of a mass fraction of carbon is provided and this solid shape-memory alloy is treated by solution annealing in a temperature range of from approximately 1050°C to 1150°C in a period of from five to ten hours, the solution annealing being directly followed by a heat aging for approximately one to two hours in a temperature range of from 650°C to 900°C, whereby sediments of vanadium carbide form in the shape-memory alloy.

8. The method according to claim 7, **characterised in that** a mass fraction of nitrogen is additionally incorporated purposefully into the melting furnace prior to the heat aging, whereby sediments comprising vanadium nitride particles precipitate out.

9. The method according to claim 7, **characterised in that** a heat aging is applied at a heat aging temperature of 850°C in a period of a total of two hours.

10. The method according to claim 7, **characterised in that** the solution annealing and the subsequent heat aging are combined in one and the same heat treatment furnace and can be carried in direct succession one after the other.

## Revendications

1. Alliage à mémoire de forme, comprenant un alliage de base constitué de manganèse, de silicium, de chrome et de nickel ainsi que d'une proportion massique complémentaire de fer correspondant à au moins 50 pour cent en poids, ledit alliage à mémoire de forme contenant
17 à 20 pour cent en poids de manganèse
4 à 6 pour cent en poids de silicium
8 à 10 pour cent en poids de chrome
4 à 7 pour cent en poids de nickel
0,2 à 1,0 pour cent en poids de vanadium
0,2 à 1,0 pour cent en poids de carbone et/ou 0,2 à
1,0 pour cent en poids d'azote,
**caractérisé en ce que**,
l'alliage à mémoire de forme comprend des concrétions de carbure de vanadium et/ou des concrétions de nitrure de vanadium obtenues par précipitation, lesquelles sont finement dispersées dans l'alliage à mémoire de forme et se présentent sous forme d'un précipité constitué de nanoparticules de taille nanométrique.

2. Utilisation d'un alliage à mémoire de forme selon la revendication 1 dans le domaine de génie civil, notamment dans le confinement d'éléments de support, pour une mise en oeuvre dans des pièces liées au ciment présentant une précontrainte intérieure ou pour créer des éléments d'ancrage améliorés, **caractérisée en ce que** l'alliage à mémoire de forme présente une plage de températures d'austénitisation A_{S}-A_{F} correspondant à une fourchette qui est inférieure à 80 °C et notamment, au moins de manière approximative, égale à 40 °C.

3. Utilisation d'un alliage à mémoire de forme dans le domaine du génie civil selon la revendication 2, **caractérisée en ce que** l'alliage à mémoire de forme présente une température de début d'austénitisation (A_{S}) qui est inférieure à 80 °C et notamment, au moins de manière approximative, égale à 70 °C.

4. Utilisation d'un alliage à mémoire de forme dans le domaine du génie civil selon la revendication 2, **caractérisée en ce que** l'alliage à mémoire de forme présente une température de fin d'austénitisation (A_{F}) qui est inférieure à 150 °C et notamment, au moins de manière approximative, égale à 110 °C.

5. Utilisation d'un alliage à mémoire de forme dans le domaine du génie civil selon la revendication 2, **caractérisée en ce qu'**on réalise une déformation de l'alliage à mémoire de forme à des températures inférieures ou égales à -25 °C puis le retour à la forme initiale.

6. Utilisation d'un alliage à mémoire de forme dans le domaine du génie civil selon la revendication 2, **caractérisée en ce qu'**on réalise une déformation de l'alliage à mémoire de forme à des températures inférieures à -45 °C puis le retour à la forme initiale, ce qui permet d'atteindre un taux de retour à la forme initiale supérieur à 90 %.

7. Procédé de fabrication d'un alliage à mémoire de forme selon la revendication 1, **caractérisé en ce que** dans un four de traitement thermique
on fait fondre un alliage de base constitué de manganèse, de silicium, de chrome, de nickel et d'une proportion massique de fer pour ensuite procéder à l'ajout d'une proportion massique de vanadium,
puis de manière ciblée une proportion massique de carbone et soumettre cet alliage solide à mémoire de forme pendant une durée comprise entre cinq et dix heures à un recuit de mise en solution réalisé dans une fourchette de températures allant de 1050 °C à 1150 °C, ledit recuit de mise en solution étant immédiatement suivi d'une maturation thermique réalisée pendant environ une à deux heures dans une fourchette de températures allant de 650 °C à 900 °C, ce qui permet d'obtenir des concrétions de carbure de vanadium au sein de l'alliage à mémoire de forme.

8. Procédé selon la revendication 7, **caractérisé en ce que**, préalablement à la maturation thermique, on introduit en outre, de manière ciblée, une proportion massique d'azote dans le four de fonderie, pour ainsi provoquer la précipitation de concrétions comprenant des particules de nitrure de vanadium.

9. Procédé selon la revendication 7, **caractérisé en ce que** l'on applique, pendant une durée totale de deux heures, une maturation thermique réalisée à une température de maturation thermique de 850 °C.

10. Procédé selon la revendication 7, **caractérisé en ce que** le recuit de mise en solution puis la maturation thermique peuvent être réalisées dans un même four de traitement thermique, l'une directement à la suite de l'autre.
